# EUROPÄISCHE PATENTSCHRIFT

(11) **EP 1 753 908 B1**
(45) Veröffentlichungstag und Bekanntmachung des Hinweises auf die Patenterteilung: **03.02.2016**
(21) Anmeldenummer: 05741840.2
(22) Anmeldetag: 20.05.2005
(51) Int. Cl.: D21C 9/00, D21C 3/06, D21C 9/10, D21C 11/00

(54) **VERFAHREN ZUR HERSTELLUNG EINES CHEMIEZELLSTOFFES**
METHOD FOR PRODUCING A CHEMICAL CONVERSION PULP
PROCEDE DE PRODUCTION D'UNE PATE CHIMIQUE

(30) Priorität: 02.06.2004 AT 9532004
(43) Veröffentlichungstag der Anmeldung: 21.02.2007
(73) Patentinhaber: LENZING AKTIENGESELLSCHAFT, 4860 Lenzing (AT)
(72) Erfinder: SIXTA, Herbert, A-4860 Lenzing (AT)
(74) Vertreter: Nemec, Harald
(86) Internationale Anmeldenummer: PCT/AT2005/000171
(87) Internationale Veröffentlichungsnummer: WO 2005/118950

(56) Entgegenhaltungen:
- WO-A-97/23279
- US-A- 3 935 022
- US-A- 4 270 914
- US-A- 5 589 053

## Beschreibung

Die vorliegende Erfindung betrifft ein Verfahren zur Herstellung eines Chemiezellstoffes gemäß dem Oberbegriff des Patentanspruches 1.

Die Herstellung von Chemiezellstoffen wird heutzutage vom sauren Bisulfit-Aufschlußverfahren sowie vom Vorhydrolyse-Kraft-Verfahren dominiert. Insbesondere das saure Bisulfit-Aufschlußverfahren stellt aufgrund der hohen Ausbeute und der guten Möglichkeiten, Neben- und Abfallprodukte zu verwerten bzw. zur Energiegewinnung heranzuziehen, eine sehr umweltfreundliche Technologie dar.

Wesentlich bei der Herstellung von Chemiezellstoffen ist die Beseitigung von unerwünschten kurzkettigen Kohlehydrat-Fraktionen, welche sowohl die Verarbeitungseigenschaften des Zellstoffes als auch die Qualität des Endproduktes beeinflussen.

Es ist daher notwendig, den durch ein Aufschlußverfahren gewonnenen Zellstoff weiter zu reinigen. Die bekannten Reinigungsschritte umfassen sowohl die Entfernung nichtcellulosischen Materials, wie z.B. von Extraktstoffen, Ligninen und Hemicellulosen, als auch die Veränderung der Molekulargewichtsverteilung hin zu einer engen, monomodalen Verteilung mit einem Minimum an niedrigmolekularen Kohlehydraten.

Insbesondere beim sauren Bisulfit-Aufschluss ist zu bemerken, daß dieses Verfahren zu relativ breiten Molekulargewichtsverteilungen und daher zu Problemen bei der Entfernung niedrigmolekularer Kohlehydrate (Hemicellulosen) führt.

Um kurzkettige Kohlehydrate aus Holzzellstoff zu entfernen und hoch reaktive Chemiezellstoffe herzustellen, wird üblicherweise eine Alkaliextraktion angewendet. Dabei wird der Zellstoff mit Lauge behandelt und anschließend abgepreßt.

Grundsätzlich sind dazu zwei Verfahren bekannt, nämlich die Kalt-Alkaliextraktion (CCE) und die Heiß-Alkaliextraktion (HCE). Die üblicherweise bei Temperaturen knapp oberhalb der Raumtemperatur durchgeführte Kalt-Alkaliextraktion bewirkt im wesentlichen physikalische Veränderungen im Zellstoff, während die Heiß-Alkaliextraktion bei typischen Temperaturen von 70°C bis 120°C eine Vielzahl chemischer Reaktionen bewirkt. Insbesondere die Anwendung der Kalt-Alkaliextraktion stößt jedoch in der Praxis auf große Schwierigkeiten, da sehr hohe Mengen an Alkali benötigt werden. Bei 10 Gew.% Zellstoffkonsistenz und einer Konzentration von 10% NaOH ist es notwendig, ca. 1 Tonne NaOH pro Tonne Zellstoff einzusetzen.

In Kombination mit einem Vorhydrolyse-Kraft-Aufschlußverfahren ist es möglich, einen Teil der beim Abpressen des Zellstoffes anfallenden Lauge wieder im Aufschlußverfahren einzusetzen. Dies ist aber beim sauren Bisulfit-Verfahren nicht möglich.

Verwendet man hingegen die beim Abpressen des Zellstoffes anfallende Lauge in einem Kreislaufverfahren wieder zur Alkaliextraktion des Zellstoffes, wird eine signifikante Verschlechterung der Reinigungswirkung beobachtet.

Die vorliegende Erfindung stellt sich zur Aufgabe, ein verbessertes Verfahren zur Herstellung von Chemiezellstoffen zur Verfügung zu stellen, bei welchem die oben dargestellten Nachteile bei der Durchführung eines Kalt- und/oder Heißalkaliextraktionsschrittes vermieden werden können. Insbesondere ist es eine Aufgabe der Erfindung, die mit der Anwendung einer Alkaliextraktion in Kombination mit einem sauren Bisulfit-Aufschlußverfahren verbundenen Probleme zu lösen.

Diese Aufgaben der Erfindung werden mit einem Verfahren zur Herstellung eines Chemiezellstoffes, umfassend die Schritte
- Gewinnung des Zellstoffes mittels eines an sich bekannten Aufschlußverfahrens
- zumindest einen alkalischen Extraktionsschritt, in welchem der Zellstoff mit Lauge behandelt und anschließend abgepreßt wird
- gegebenenfalls weitere Schritte der Reinigung und/oder des Bleichens des Zellstoffes,
wobei zumindest ein Teil der im alkalischen Extraktionsschritt nach dem Abpressen anfallenden Lauge zur Behandlung des Zellstoffes rückgeführt wird, gelöst, welches dadurch gekennzeichnet ist, daß in zumindest einem Teil der rückgeführten Lauge vor der erneuten Behandlung des Zellstoffes der Gehalt an Beta-Cellulose reduziert wird.

Unter dem Begriff "Beta-Cellulose" versteht der Fachmann jenen Anteil in einem cellulosischen Material, der (im Unterschied zu Alpha-Cellulose) in einer 17,5%-igen Lösung von NaOH bei 20° C löslich ist, aber bei Ansäuerung der Lösung (im Unterschied zu Gamma-Cellulose) mit 4,75M H₂SO₄ wieder ausfällt.

Es wurde nunmehr gefunden, daß eine Rückführung der beim Abpressen des Zellstoffes anfallenden Lauge zur Laugebehandlung des Zellstoffes und damit eine deutliche Verringerung der benötigten Frischlaugemenge erreichbar ist, wenn in der Preßlauge der Gehalt an Beta-Cellulose verringert wird. Offensichtlich führt ein erhöhter Gehalt an Beta-Cellulose in der rückgeführten Lauge zu einer Verschlechterung des Ergebnisses der Alkaliextraktion. Überraschenderweise wurde gefunden, daß hingegen der Gehalt an Gamma-Cellulose in diesem Zusammenhang weniger von Bedeutung ist.

Bevorzugt wird zur Reduktion des Gehaltes an Beta-Cellulose zumindest ein Teil der rückgeführten Lauge mittels eines Membrantrennverfahrens behandelt. Das Membrantrennverfahren ist bevorzugt ein Nano- oder ein Ultrafiltrationsverfahren.

Die Abtrennung von Hemicellulosen aus mit Fadenmolekülen verschmutzten Flüssigkeiten mit Molmassen von zumindest 10.000 Daltons mittels einer Nanofiltration ist an sich aus der WO 97/23279 bekannt.

Im erfindungsgemäßen Verfahren werden zur Durchführung einer Nanofiltration bevorzugt Membranen mit einem cut-off von < 2000 g/mol, insbesondere < 1000 g/mol eingesetzt. Damit können 100% der Beta-Cellulose und mehr als 50% der Gamma-Cellulose, bevorzugt mehr als 70% entfernt werden. Das Verhältnis zwischen Retentat und Permeat wird zwischen 2 und 5, bevorzugt zwischen 4 und 5 eingestellt.

Zur Durchführung einer Ultrafiltration im erfindungsgemäßen Verfahren werden bevorzugt Membranen mit einem cut-off von < 50000 g/mol, insbesondere < 20000 g/mol eingesetzt. Damit können 100% der Beta-Cellulose und mehr als 10% der Gamma-Cellulose, bevorzugt mehr als 30% entfernt werden. Das Verhältnis zwischen Retentat und Permeat wird zwischen 2 und 5, bevorzugt zwischen 4 und 5 eingestellt.

Das Permeat aus dem Membrantrennverfahren kann zur Gänze oder teilweise dem Laugetank, aus welchem die zur Behandlung des Zellstoffes eingesetzte Lauge entnommen wird, zugeführt werden.

Eine andere Möglichkeit zur Reduktion des Gehaltes an Beta-Cellulose besteht darin, daß zumindest ein Teil der rückgeführten Lauge thermisch behandelt wird. Dabei wird jener Teil der Beta-Cellulose, welcher (wie z.B. Xylan) keine verzweigten Strukturen aufweist, zu Gamma-Cellulose abgebaut.

Die thermische Behandlung wird bevorzugt bei einer Temperatur von mehr als 50°C, bevorzugt mehr als 70°C, für eine Dauer von 10 min bis 300 min, bevorzugt 30 min, durchgeführt.

Bevorzugt wird die Preßlauge sowohl mittels eines Membrantrennverfahrens als auch thermisch behandelt.

Vor den Maßnahmen zur Verringerung des Gehaltes an Beta-Cellulose kann die Preßlauge mittels eines Filters vorgereinigt werden, um ungelöste Partikel zu entfernen.

Eine bevorzugte Ausführungsform des erfindungsgemäßen Verfahrens ist dadurch gekennzeichnet, daß der Extraktionsschritt eine Kalt-Alkaliextraktion ist, bei welcher die Behandlung des Zellstoffes mit Lauge bei einer Temperatur von weniger als 50°C, bevorzugt weniger als 25°C durchgeführt wird.

In dieser Ausführungsform wird die Behandlung des Zellstoffes mit Lauge bevorzugt bei einer Stoffdichte von mehr als 5 Gew.%, bevorzugt 10 Gew.% Zellstoff (bezogen auf Masse der gesamten Suspension), und bei einer Konzentration der Lauge von mehr als 5 Gew.%, bevorzugt 9 Gew.% (bezogen auf Masse der Lösung), durchgeführt.

Eine besonders interessante Ausführungsform einer Kalt-Alkaliextraktion besteht darin, daß während der Behandlung des Zellstoffes mit der Lauge die Stoffdichte auf mehr als 10 Gew.%, bevorzugt mehr als 30 Gew.% Zellstoff gebracht wird, ein Laugengehalt von weniger als 7 Gew.% bezogen auf Lösung eingestellt wird und die Lösung auf Temperaturen von weniger als -10°C, bevorzugt -15°C bis -20°C abgekühlt wird. Diese Methode wird im folgenden als "freeze purification" bezeichnet.

Diese Methode basiert auf dem Phänomen, daß Wasser beim Einfrieren aus der Alkalilauge auskristallisiert, wodurch die restliche Lauge höher konzentriert wird. Dadurch kann die Laugenkonzentration signifikant verringert werden, ohne daß die Reinigungswirkung beeinträchtigt wird.

Eine weitere bevorzugte Ausführungsform des erfindungsgemäßen Verfahrens ist dadurch gekennzeichnet, daß der Extraktionsschritt eine Heiß-Alkaliextraktion ist, bei welcher die Behandlung des Zellstoffes mit Lauge, bei einer Temperatur von mehr als 80°C, bevorzugt 110°C durchgeführt wird.

In dieser Ausführungsform wird die Behandlung des Zellstoffes mit Lauge bevorzugt bei einer Stoffdichte von mehr als 5 Gew.%, bevorzugt 10 Gew.% Zellstoff (bezogen auf Masse der gesamten Suspension), und bei einer Konzentration der Lauge von mehr als 3 Gew.%, bevorzugt mehr als 5 Gew.% (bezogen auf Lösung), durchgeführt.

Eine besonders bevorzugte Ausführungsform des erfindungsgemäßen Verfahrens ist dadurch gekennzeichnet, daß der Zellstoff sowohl einer Kalt-Alkaliextraktion als auch einer Heiß-Alkaliextraktion unterworfen wird. Dies ist insbesondere bei der Aufarbeitung von Zellstoffen aus einem sauren Bisulfit-Aufschluß besonders günstig.

Es ist dabei möglich, die Kalt-Alkaliextraktion vor der Heiß-Alkaliextraktion durchzuführen und umgekehrt.

Vor, zwischen und/oder nach dem oder den Extraktionsschritt(en) können weitere Behandlungsschritte, wie z.B. Waschschritte oder Bleichebehandlungen durchgeführt werden.

Sowohl bei der Durchführung einer Kalt-Alkaliextraktion als auch einer Heiß-Alkaliextraktion im erfindungsgemäßen Verfahren ist es günstig, wenn in der zur Behandlung des Zellstoffes eingesetzten Lauge der Gehalt an Beta-Cellulose weniger als 20 g/l, bevorzugt weniger als 5 g/l Flotte (d.h. Laugenflüssigkeit plus im Zellstoff enthaltenes Wasser) beträgt.

Weiters beträgt in der zur Behandlung des Zellstoffes eingesetzten Lauge der Gehalt an Gamma-Cellulose günstigerweise weniger als 40 g/l, bevorzugt weniger als 20 g/l Flotte.

Diese Gehalte können durch entsprechende Mischung von frischer Lauge und rückgeführter, erfindungsgemäß gereinigter bzw. auch nicht gereinigter Lauge eingestellt werden.

Das erfindungsgemäße Verfahren kann insbesondere dann vorteilhaft durchgeführt werden, wenn als Aufschlußverfahren ein saures Bisulfitverfahren angewendet wird.

Aufgrund der mit dem erfindungsgemäßen Verfahren ermöglichten Einsparung an benötigter Frischlaugemenge kann nunmehr ökonomisch ein mit einem sauren Bisulfitaufschluß gewonnener Zellstoff mittels einer Kalt- und/oder Heißalkaliextraktion gereinigt werden. Die vorliegende Erfindung betrifft auch die Verwendung eines gemäß dem erfindungsgemäßen Verfahren hergestellten Chemiezellstoffes als Ausgangsmaterial für die Herstellung von Lyocellformkörpern, Celluloseacetatformkörpern und Celluloseethern.

Als "Lyocellformkörper" sind cellulosische Formkörper zu verstehen, die nach dem sogenannten Aminoxidverfahren hergestellt werden, d.h. durch Auflösen von Zellstoff in einer wässerigen Lösung eines tertiären Aminoxides, Formen der Lösung und Ausfällen aus der geformten Lösung.

In den Veröffentlichungen WO 97/23666, WO 98/58102 und WO 98/58103 werden Zellstoffe beschrieben, die sich für das Aminoxidverfahren eignen.

Wenn der erfindungsgemäß hergestellte Zellstoff für die Herstellung von Lyocellformkörpern verwendet wird, sollte er bevorzugt eine Viskosität von 350-550 ml/g, bevorzugt 350-450 ml/g, einen Pentosangehalt von weniger als 2 Gew.%, bevorzugt weniger als 1 Gew.%, und einen R18-Gehalt von mehr als 94 Gew.%, bevorzugt mehr als 95 Gew.% aufweisen.

Unter "R18-Gehalt" versteht der Fachmann den abfiltrierbaren Rückstand nach einer Behandlung mit 18%iger Lauge (gemäß DIN 54355).

Es hat sich überraschenderweise gezeigt, daß insbesondere Zellstoffe, welche mittels eines sauren Bisulfit-Aufschlusses gewonnen wurden und mittels zumindest je einer Kalt- und einer Heiß-Alkaliextraktion gereinigt wurden, hinsichtlich der Festigkeitseigenschaften von daraus hergestellten Lyocell-Fasern hervorragende Werte ergeben.

Solcherart hergestellte Lyocellformkörper zeichnen sich insbesondere auch durch einen deutlich geringeren Anteil an Hemicellulosen aus. Bevorzugt liegt der Gehalt an Pentosan in den erfindungsgemäßen Lyocellformkörpern bei 1,5 Gew.% und weniger, besonders bevorzugt bei 1 Gew.% und weniger.

Die Festigkeitseigenschaften von solcherart hergestellten Lyocell-Fasern liegen im selben Bereich wie die von Fasern aus einem Vorhydrolyse-Kraft-Zellstoff. Dies war bisher bei Verwendung eines aus einem sauren Bisulfit-Verfahren stammenden Zellstoffes nicht möglich.

Wenn der erfindungsgemäß herstellte Zellstoff für die Herstellung von Celluloseacetatformkörpern verwendet wird, sollte er bevorzugt eine Viskosität von mehr als 450 ml/g, bevorzugt 500-600 ml/g, einen Pentosangehalt von weniger als 2 Gew.%, bevorzugt weniger als 1 Gew.%, und einen R18-Gehalt von mehr als 95 Gew.%, bevorzugt mehr als 96 Gew.% aufweisen.

Wenn der erfindungsgemäß herstellte Zellstoff für die Herstellung von Celluloseethern, insbesondere zur Herstellung von Methylcellulose, Hydroxypropylmethylcellulose und Hydroxyethylcellulose verwendet wird, sollte er bevorzugt eine Viskosität von 230 - 300 ml/g, bevorzugt 250 ml/g, einen Pentosangehalt von weniger als 2 Gew.%, bevorzugt weniger als 1 Gew.%, und einen R18-Gehalt von mehr als 94 Gew.%, bevorzugt mehr als 95 Gew.% aufweisen.

Es zeigt sich, daß sich insbesondere Zellstoffe aus einem sauren Bisulfit-Aufschluß, welche mittels sowohl einer Kalt-Alkaliextraktion und einer Heiß-Alkaliextraktion ohne Waschschritt zwischen den beiden Extraktionsschritten gereinigt wurden (in diesem Fall dient das restliche Alkali aus der Kalt-Alkaliextraktion als Alkaliquelle in der Heiß-Alkaliextraktion), hervorragend zur Herstellung von hochreinen, niedrigmolekularen Celluloseethern eignen.

Die Erfindung wird nachfolgend anhand der Figuren und der Ausführungsbeispiele näher erläutert.
Figur 1 zeigt schematisch eine bevorzugte Ausführungsform des erfindungsgemäßen Verfahrens anhand einer Kalt-Alkaliextraktion.
Figur 2 zeigt den Einfluß des Gehaltes an Beta-Cellulose und Gamma-Cellulose in der zur Alkali-Extraktion verwendeten Lauge auf den Rest-Pentosan-Gehalt eines gereinigten Zellstoffes.

Gemäß der in Figur 1 gezeigten Ausführungsform wird ein ungebleichter, gewaschener, aus Hartholz mittels eines sauren Bisulfit-Aufschlusses gewonnener Zellstoff 1 in einer Presse 2 auf eine Konsistenz von mehr als 30 Gew.%, bevorzugt 35 Gew.%, abgepreßt. Die Viskosität des Zellstoffes beträgt beispielsweise von 220 - 550 ml/g, wenn er für die Herstellung von Lyocellformkörpern oder zur Herstellung von niedrigmolekularen, hochreinen Celluloseethern verwendet werden soll, oder 500 - 800 ml/g, wenn er für die Herstellung von Celluloseacetat verwendet werden soll.

Die abgepreßte Flüssigkeit 3, welche organische und anorganische Substanzen aus der verbrauchten Sulfitlauge enthält, wird in den Rückgewinnungskreislauf rückgeführt.

Der Preßkuchen 4 gelangt, nachdem er mit aufgestärkter Presslauge auf eine Konsistenz von ca. 5 bis 15 Gew.%, bevorzugt 10 Gew.% verdünnt wurde, in den Kalt-Alkalireinigungstank 5 (CCE-Tank). Die wässerige alkalische Zellstoffsuspension wird im CCE-Tank 5 bei Verweilzeiten von 10 bis 120 min, bevorzugt 50 min, und Temperaturen von 10 bis 50°C, bevorzugt 25°C gründlich gemischt.

Danach wird die so behandelte Zellstoffsuspension 6 der zweiten Presse 7 zugeführt, in welcher die alkalilöslichen kurzkettigen Kohlehydrate von der Festphase abgetrennt werden. Wiederum sollte nach dem Abpressen die Zellstoffkonsistenz zwischen 30 bis 40 Gew.%, bevorzugt bei 35 Gew.% liegen. Der Preßkuchen 8 wird abgeschabt, auf eine niedrigere Konsistenz verdünnt und weiteren Verfahrensschritten zugeführt. Solche weitere Verfahrensschritte beinhalten beispielsweise eine Heiß-Alkaliextraktion (mit oder ohne Waschschritt zwischen den beiden Alkaliextraktionsschritten), Sauerstoff-Delignifizierung und/oder Chlordioxidbehandlung sowie gegebenenfalls Bleichebehandlungen.

Ein Teil der Preßlauge 9 wird über einen Filter 10 geführt, um Fasern und ungelöste Partikel zu entfernen, und anschließend in einem Membrantrennverfahren mittels beispielsweise einer Ultra- oder Nanofiltrationsvorrichtung 11 behandelt.

Je nach gewünschtem Gehalt an restlicher Beta-Cellulose in der Preßlauge kann ein Teil der Preßlauge 23 direkt zum CCE-Tank 5 rückgeführt werden.

Das druckgetriebene Membrantrennsystem entfernt die gelösten polymeren und oligomeren Kohlehydrat-Abbauprodukte. Die Effizienz der Entfernung hängt vom cut-off des verwendeten Membransystems ab. Im Fall einer Nanofiltration mit cut-offs von < 1000 g/mol werden signifikante Fraktionen von Gamma-Cellulose zurückgehalten.

Bevor das Permeat 12 (mit einem Gehalt an Beta-Cellulose von 0 g/l und einem Gehalt an Gamma-Cellulose von < 30 g/l) über die Leitung 16 zum entwässerten Zellstoff im CCE-Tank 5 rückgeführt wird, wird es mittels Make-Up-Lauge 15 in einem separaten Tank 14 (oder alternativ in-line) aufgestärkt.

Dieser geschlossene Kreislauf ermöglicht die Rückgewinung eines beträchtlichen Teils des für die Kalt-Alkaliextraktion benötigten Alkali. Bevorzugt wird das Verhältnis zwischen Retentat und Permeat zwischen 2 und 5, insbesondere zwischen 4 und 5 gehalten. Im letzteren Fall kann eine NaOH-Rückgewinnung im Permeat von 80-83% erreicht werden.

Das Retentat 13 mit einem Gehalt an Hemicellulose von mehr als 100 g/l wird zu einem Mischtank 16 gepumpt, in welchem Reagenzien 17, z.B.oberflächenaktive Substanzen und/oder Polyelektrolyte, zugegeben werden, um die hochmolekulare Fraktion (Beta-Cellulose) auszufällen. Die Phasenseparation kann in einem Sedimentationstank 18 oder durch andere geeignete Maßnahmen (hier nicht dargestellt, z.B. Mikrofiltration etc.) vervollständigt werden. Das Präzipitat 19, welches als hochmolekulare Hemicellulosefraktion (Beta-Cellulose) charakterisiert wird, kann weiter gereinigt werden, um verschiedene Reinheitsgrade zu ergeben. Der von Beta-Cellulose freie Überstand 20 kann entweder dem Laugetank für die Alkaliextraktion rückgeführt werden oder als Quelle für Gamma-Cellulose 21 verwendet werden.

Zusätzlich oder alternativ zur Abtrennung von Beta-Cellulose mittels des Membrantrennverfahrens kann der Anteil an Beta-Cellulose durch eine thermische Behandlung 22 der Preßlauge verringert werden. Bei einer thermischen Behandlung von 30 Minuten bei 90°C wurde eine 50%-ige Umwandlung der Beta-Cellulose zu Gamma-Cellulose beobachtet.

### Beispiele:

### Beispiel 1:

Zellstoff wurde einer Kalt-Alkaliextraktion unterworfen, wobei Frischlauge, eine Lauge, welche 20 g/l Gamma-Cellulose enthielt, und eine Lauge, welche 14 g/l Beta-Cellulose und 24 g/l Gamma-Cellulose enthielt, in jeweils verschiedenen Konzentrationen eingesetzt wurden. Der Pentosan-Gehalt des behandelten Zellstoffes wurde ermittelt. Figur 2 zeigt den Einfluß der jeweiligen Anteile an gelöster Beta- und Gamma-Cellulose auf den Restgehalt an Pentosan im Zellstoff.

Dabei bedeuten in Figur 2 die Kurven
- □-................ Frischlauge
- - -○- - - -.................... Lauge mit 14 g/l Beta-Cellulose und 24 g/l Gamma-Cellulose
- ◆-................ Lauge mit 20 g/l Gamma-Cellulose

Aus der Figur 2 wird ersichtlich, daß ein erhöhter Gehalt an Gamma-Cellulose alleine praktisch keine Auswirkung auf die Reinigungswirkung der Lauge hat. Bei der Lauge mit 14 g/l Beta-Cellulose sind jedoch deutlich höhere Pentosanrückstände zu beobachten.

### Beispiel 2:

Einfluß von in NaOH gelöster Beta- und Gamma-Cellulose auf die Effizienz eines HCE-Verfahrens:
Es wurde gefunden, dass wie im Fall einer Kalt-Alkaliextraktion die Verwendung von Natronlauge, welche mit Beta-Cellulose kontaminiert ist, einen negativen Einfluß auf die Reinigungswirkung einer Heiß-Alkaliextraktion hat. Demgegenüber bewirkt die Anwesenheit von Gamma-Cellulose praktisch keine Änderung der Effektivität der Reinigung. Dies wird aus der nachstehenden Tabelle deutlich, in welcher der Effekt einer HCE-Behandlung von Zellstoff mittels einer Lauge, die
   a) weder Beta- noch Gamma-Cellulose
   b) 20 g/l Gamma-Cellulose bzw.
   c) 20 g/l Beta-Cellulose enthielt,
   aufgezeigt wird.

**Tabelle**

| | | **Ungebleicht** | **(E/O)*-behandelt** | | |
|---|---|---|---|---|---|
| **Parameter** | Einheit | (Vergleich) | a) | b) | c) |
| **(E/O)-Bedingungen** | | | | | |
| Temperatur | °C | | 85 | 85 | 85 |
| NaOH | kg/odt | | 60/15 | 60/15 | 60/15 |
| Zeit | min | | 180/90 | 180/90 | 180/90 |
| Beta-Cellulose | g/l | | 0 | 0 | 20 |
| Gamma-Cellulose | g/l | | 0 | 20 | 0 |
| **Eigenschaften** | | | | | |
| Kappa | | 5,4 | 1,4 | 1,4 | 1,6 |
| Weißgrad | %ISO | 60,9 | 79,5 | 79,3 | 77,1 |
| Grenzviskosität | ml/g | 590 | 640 | 635 | 638 |
| R18 | % | 91,0 | 89,5 | 89,3 | 88,1 |
| R10 | % | 85,7 | 95,6 | 95,4 | 94,2 |
| Pentosan | % | 5,2 | 2,1 | 2,1 | 2,8 |

| | | | | | |
|---|---|---|---|---|---|
| *E/O = Heißalkaliextraktion kombiniert mit Sauerstoffdelignifizierung (O) | | | | | |

### Beispiel 3

Einfluß eines Membrantrennverfahrens und einer thermischen Behandlung auf die Gleichgewichtskonzentration von Hemicellulosen im Laugensystem:
Ein ungebleichter, mittels eines sauren Bisulfit-Aufschlusses gewonnener Buchenzellstoff (UBABD-Zellstoff) wurde gemäß dem bezüglich Figur 1 beschriebenen Verfahren auf eine Konsistenz von 35 Gew.% entwässert und einer Kalt-Alkaliextraktion (100 g/l NaOH, 25°C, Verweilzeit 30 min) unterzogen. Die chemischen Eigenschaften des Ausgangszellstoffes sind in der folgenden Tabelle beschrieben:

| **Zellstoff** | Einheit | Wert |
|---|---|---|
| Kappa | | 5,7 |
| Grenzviskosität | ml/g | 519 |
| Alpha-Cellulose | % | 92,6 |
| Beta-Cellulose | % | 6,1 |
| Gamma-Cellulose | % | 1,3 |

Nach Verlassen des CCE-Reaktores wurde die alkalische Zellstoffsuspension auf eine Konsistenz von 32 Gew.% abgepreßt.

Die Rückführung der Preßlauge zum CCE-Reaktor und die notwendigen Zugabemengen von Frischlauge wurden mittels einer Computersimulation (Prozeßsimulationssoftware SimeX) anhand folgender Szenarien simuliert:

| Beispiel | Zielgehalt an Beta-Cellulose in der Behandlungsflüssigkeit im CCE-Reaktor | Behandlung der Preßlauge durch Nanofiltration | Thermische Behandlung der Presslauge* |
|---|---|---|---|
| 3a | < 1 g/l | nein | nein |
| 3b | < 1 g/l | ja | nein |
| 3c | < 1 g/l | ja | ja |
| 3d | < 5 g/l | nein | nein |
| 3e | < 5 g/l | ja | nein |
| 3f | < 5 g/l | ja | ja |

| | | | |
|---|---|---|---|
| *Unter Annahme einer 50-%igen Umsetzung von Beta-Cellulose zu Gamma-Cellulose berechnet. | | | |

Die Ergebnisse der Computersimulation sind in den nachstehenden Tabellen angegeben:

| | | | **Beispiel** | | | |
|---|---|---|---|---|---|---|
| **Parameter** | | | **Vergl.*** | **3a** | **3b** | **3c** |
| Nano-Zulauf | | kg/odt | 0 | 0 | 5910 | 4840 |
| NaOH make-up | EIN | kg/odt | 241 | 729 | 337 | 320 |
| Zurückgeführtes Pressat (als NaOH) | EIN | kg/odt | 567 | 88 | 88 | 175 |
| Permeatlauge (als NaOH) | EIN | kg/odt | | | 391 | 320 |
| Presskuchen (als NaOH) | AUS | kg/odt | 241 | 244 | 244 | 243 |
| Abfallauge (als NaOH) | AUS | kg/odt | | 485 | | |
| Retentatlauge (als NaOH) | AUS | kg/odt | | | 94 | 77 |
| Beta vor CCE | | g/l | 25,5 | 1,0 | 1,0 | 1,0 |
| Beta nach CCE | | g/l | 32,8 | 8,4 | 8,4 | 8,4 |
| Gamma vor CCE | | g/l | 5,8 | 0,2 | 1,0 | 4,8 |
| Gamma nach CCE | | g/l | 7,3 | 1,8 | 2,5 | 6,3 |
| Beta-Ausbeute im Retentat | | kg/odt | | | 45,2 | 18,5 |

| | | | | | | |
|---|---|---|---|---|---|---|
| *Vergl. = Simulation eines Versuches ohne jegliche Maßnahmen zur Reinigung der Preßlauge | | | | | | |

| | | | | | |
|---|---|---|---|---|---|
| | | | **Beispiel** | | |
| **Parameter** | | | **3d** | **3e** | **3f** |
| Nano-Zulauf | | kg/odt | 0 | 3360 | 54 |
| NaOH make-up | EIN | kg/odt | 518 | 295 | 242 |
| Zurückgeführtes Pressat (als NaOH) | EIN | kg/odt | 297 | 296 | 562 |
| Permeatlauge (als NaOH) | EIN | kg/odt | 0 | 223 | 4 |
| Presskuchen (als NaOH) | AUS | kg/odt | 243 | 243 | 241 |
| Abfallauge (als NaOH) | AUS | kg/odt | 275 | | |
| Retentatlauge (als NaOH) | AUS | kg/odt | | 52 | 1 |
| Beta vor CCE | | g/l | 5,0 | 5,0 | 5,0 |

| | | | **Beispiel** | | |
|---|---|---|---|---|---|
| **Parameter** | | | **3d** | **3e** | **3f** |
| Beta nach CCE | | g/l | 12,4 | 12,4 | 12,4 |
| Gamma vor CCE | | g/l | 1,1 | 1,9 | 25,3 |
| Gamma nach CCE | | g/l | 2,6 | 3,5 | 26,7 |
| Beta-Ausbeute im Retentat | | kg/odt | 0,0 | 37,8 | 0,3 |

Wie zu sehen ist, kann durch den Einsatz einer Nanofiltration zur Verringerung des Gehaltes an Beta-Cellulose die notwendige Menge an Frischlauge (NaOH make-up) deutlich reduziert werden.

Bei einer kombinierten Anwendung von Nanofiltration und thermischer Behandlung kann die notwendige Zugabemenge an Frischlauge sogar um 409 kg NaOH/t otro Zellstoff im Fall einer Zielkonzentration von < 1 g/l Beta-Cellulose (Beispiel 3c verglichen mit Beispiel 3a) bzw. um 276 kg NaOH/t otro Zellstoff im Fall einer Zielkonzentration von < 5 g/l Beta-Cellulose (Beispiel 3f verglichen mit Beispiel 3d) verringert werden.

### Beispiel 4

Kombination einer Kalt-Alkaliextraktion mit "freeze purification" und einer thermischen Behandlung der Preßlauge:
Im Zuge einer CCE-Behandlung eines Zellstoffes bei 10 Gew.% Konsistenz und 70 g/l NaOH-Konzentration wurde die Suspension zu einem Preßkuchen von 30-40 Gew.% Konsistenz entwässert, für 30 bis 60 Minuten auf -15°C gekühlt, anschließend aufgetaut und gewaschen. Das Resultat dieser Reinigung ist äquivalent zu einer CCE-Behandlung mit 100 g/l NaOH.

Die folgende Tabelle demonstriert den Effekt dieser geringeren Laugenkonzentration auf die Laugebilanz, insbesondere auf die notwendige Zugabemenge von Frischlauge auf Basis eines Zielgehaltes von weniger als 5 g/l Beta-Cellulose in der Behandlungslauge, unter gleichzeitiger Anwendung einer thermischen Behandlung der Preßlauge:

| **Parameter** | | | |
|---|---|---|---|
| Nano-Zulauf | | kg/odt | 0 |
| NaOH make-up | EIN | kg/odt | 171 |
| Zurückgeführtes Pressat (als NaOH) | EIN | kg/odt | 409 |
| Permeatlauge (als NaOH) | EIN | kg/odt | 0 |
| Presskuchen (als NaOH) | AUS | kg/odt | 171 |
| Abfallauge (als NaOH) | AUS | kg/odt | 0 |
| Retentatlauge (als NaOH) | AUS | kg/odt | 0 |
| Beta-Cellulose vor CCE | | g/l | 5,0 |
| Beta-Cellulose nach CCE | | g/l | 12,3 |
| Gamma-Cellulose vor CCE | | g/l | 25,0 |
| Gamma-Cellulose nach CCE | | g/l | 26,4 |
| Beta-Cellulose-Ausbeute im Retentat | | kg/odt | 0,0 |

Aus dieser Tabelle wird (im Vergleich zu Beispiel 3f) ersichtlich, daß mittels der "freeze purification" die Menge an notwendiger Frischlauge weiter von 242 auf 171 kg/t otro Zellstoff reduziert werden kann, ohne daß in diesem Fall eine Behandlung der Preßlauge mittels Nanofiltration notwendig wäre.

### Beispiel 5:

Kombinierte CCE- und HCE-Behandlung ohne Zwischenwäsche:
Die Anwendung von CCE- und HCE-Behandlung an UBABD-Zellstoff ohne Zwischenwäsche gemäß der Sequenz CCE-HCE/O-Z-P ergibt einen hochreinen Zellstoff von niedriger Viskosität und mit einer sehr engen Molekulargewichtsverteilung.

Der Übertrag an Lauge zur HCE-Stufe wurde gemessen und wurde, vorausgesetzt dass der Zellstoff auf eine Konsistenz von 32% entwässert wird, mit 240 kg/t otro Zellstoff berechnet.

Gemäß der in der folgenden Tabelle angegebenen Spezifikation des so erhaltenen Zellstoffes eignet sich dieser hervorragend zur Herstellung von wertvollen Celluloseethern, wie z.B. HPMC:

| **Weißgrad** | **Viskosität** | **R18** | **R10** | **ΔR** | **Pentosan** | **Cu** | **GPC** | | | | |
|---|---|---|---|---|---|---|---|---|---|---|---|
| %ISO | ml/g | % | % | % | % | % | **Mn** | **Mw** | **DP50** | **DP200** | **DP2000** |
| 93,0 | 281 | 96,3 | 90,6 | 5,7 | 1,0 | 0,7 | 48,7 | 126,4 | 1,6 | 16,0 | 6,9 |

Solche niedrigviskosen Celluloseether eignen sich zur Verwendung als Beschichtungen und Schutzkolloide in Emulsionspolymerisationsreaktionen, welche Zellstoffe oder Baumwoll-Linters mit einer intrinsischen Viskosität von ungefährt 250 ml/g benötigen.

Derzeit sind solche niedrigviskose hochreaktive Zellstoffe und Baumwoll-Linters kaum erhältlich, da es schwierig und teuer ist, einen kontrollierten Abbau auf diesen niedrigen Viskositätsgrad zu erreichen und andererseits eine sehr hohe Reaktivität sichergestellt sein muß, um die notwendige klare wässerige Lösung zu erhalten.

### Beispiel 6:

Ein UBABD-Zellstoff wurde folgenden Behandlungs- und Bleichsequenzen unterzogen: CCE-W-HCE/O-Z-P bzw. HCE/O-W-CCE-Z-P. Dabei bedeuten
"CCE" eine Kalt-Alkaliextraktion
"W" eine Zwischenwäsche
"HCE" eine Heiß-Alkaliextraktion
"O" eine Sauerstoff-Delignifizierung
"Z" eine Ozon-Bleichestufe und
"P" eine Peroxid-Bleichestufe.

Zum Vergleich wurde der gleiche UBABD-Zellstoff mittels einer (E/O)-Z-P-Sequenz behandelt. Darin bedeutet "E" eine Heiß-Alkaliextraktion, die mit der oben erwähnten HCE vergleichbar ist, aber unter milderen Bedingungen durchgeführt wird.

Die (E/O)-Z-P-Sequenz wurde sowohl unter Standardbedingungen (d.h. milden Bedingungen) als auch unter verstärkten Bedingungen durchgeführt.

Zusätzlich wurde eine kommerziell erhältliche Probe eines Eukalyptus-Vorhydrolyse-Kraftzellstoffe ("PHK") herangezogen.

Die jeweils zur Behandlung bzw. zur Bleiche herangezogenen Bedingungen sind in der folgenden Tabelle zusammengefaßt:

| **Zellstoffe** | | **Viskosität** | | **HCE** | **CCE-Stufe** | | | **Z-Stufe** | | **P-Stufe** | | **OXE** |
|---|---|---|---|---|---|---|---|---|---|---|---|---|
| Kategorie | Bleichsequenz | | | NaOH | c-NaOH Beta Gamma | | | H₂SO₄ | O₃ | NaOH | H₂O₂ | |
| | | ml/g | Bleich- ausbeute (%) | kg/tZ | g/l | g/l | g/l | kg/tZ | kg/tZ | kg/t | kg/t | kg/t |
| Buche-Sulfit | EO-Z-P (Standard) | 610 | 91,7 | 24 | | | | 6 | 4,2 | 4,0 | 0,7 | 564 |
| Buche-Sulfit | EO-Z-P (HCE-verstärkt) | 610 | 82,0 | 96 | | | | 6 | 3,6 | 4,0 | 1,2 | 521 |
| Eucalyptus-PHK*) | OO-A-Z-P (Standard) | 756 | 97,0 | | | | | 15 | 2,6 | 7,2 | 11,0 | 972 |
| Buche-Sulfit | CCE-W-HCE/O-Z-P | 519 | 89,1 | 30 | 100 | 0 | 0 | 6 | 2,0 | 6,0 | 3,0 | 420 |
| Buche-Sulfit | HCE/O-W-CCE-Z-P | 519 | 91,6 | 30 | 100 | 0 | 0 | 6 | 3,2 | 6,0 | 3,0 | 573 |

| | | | | | | | | | | | | |
|---|---|---|---|---|---|---|---|---|---|---|---|---|
| *)H₂SO₄-Dosierung in der A-Stufe eingerechnet | | | | | | | | | | | | |

In der folgenden Tabelle sind die wichtigsten Eigenschaften der so hergestellten Zellstoffe zusammengefaßt:

| **Zellstoffe** | | **Weißgrad** | **Viskosität** | **R18** | **R10** | **ΔR** | **Pentosan Cu** | | | **GPC** | | | |
|---|---|---|---|---|---|---|---|---|---|---|---|---|---|
| Kategorie | Bleichsequenz | %ISO | ml/g | % | % | % | % | % | **Mn** | **Mw** | **DP50** | **DP200** | **DP2000** |
| Buche-Sulfit | EO-Z-P (Standard) | 94,4 | 419 | 93,3 | 85,7 | 7,6 | 2,9 | 1,9 | 42,8 | | 5,2 | | |
| Buche-Sulfit | EO-Z-P (HCE-verstärkt) | 95,0 | 408 | 95,3 | 87,7 | 7,6 | 2,1 | 1,2 | 37,4 | | 3,6 | | |
| Eucalyptus-PHK*) | OO-A-Z-P (Standard) | 90,9 | 405 | 97,4 | 93,6 | 3,8 | 2,6 | 0,3 | 51,0 | 130,4 | 1,7 | 14,3 | 7,3 |
| Buche-Sulfit | CCE-W-HCE/O-Z-P | 93,7 | 397 | 95,0 | 91,5 | 3,5 | 0,8 | 1,24 | 8,2 | 217,1 | 3,0 | 15,3 | 19,0 |
| Buche-Sulfit | HCE/O-W-CCE-Z-P | 91,9 | 371 | 94,6 | 89,9 | 4,7 | 0,9 | 1,3 | 42,1 | 195,1 | 3,8 | 17,1 | 17,6 |

Aus den obigen Tabellen ergibt sich, daß die CCE-Behandlung selektiver ist (d.h. zu höheren Ausbeuten führt als eine verstärkte HCE-Behandlung) und auch hinsichtlich der Reinigungswirkung effizienter als eine verstärkte HCE-Behandlung (erkennbar am niedrigen Pentosan-Gehalt und vergleichsweise hohen R10-Gehalt bei gegebener Viskosität).

In einem Vergleichsversuch wurde der Zellstoff ebenfalls gemäß der Sequenz CCE-W-HCE/O-Z-P verarbeitet, jedoch war die zur CCE-Behandlung verwendete Lauge (a) mit 20 g/l Gamma-Cellulose bzw. (b) mit 20 g/l Beta-Cellulose kontaminiert.

Im Fall (a) wurden keinerlei signifikante Unterschiede in den Eigenschaften zu dem Zellstoff festgestellt, welcher mit der gleichen Sequenz, aber ohne Kontamination der CCE-Lauge behandelt wurde. Im Fall (b) jedoch zeigte sich eine Verschlechterung der Eigenschaften.

Die Zellstoffe wurden in an sich bekannter Weise zu Lyocell-Fasern mit einem Titer von 1,3 dtex verarbeitet.

Die folgende Tabelle faßt die Festigkeiten der aus den Zellstoffen hergestellten konditionierten Fasern zusammen:

| **Zellstoff** | | **Min. Titer** | **Titer** | **FFc** | **FDc** |
|---|---|---|---|---|---|
| Kategorie | Bleichsequenzen | dtex | dtex | cN/tex | % |
| Buche-Sulfit | EO-Z-P (Standard) | 0,80 | 1,26 | 34,2 | 10,0 |
| Buche-Sulfit | EO-Z-P (HCE-veredelt) | 0,76 | 1,24 | 35,1 | 11,0 |
| Eucalyptus-PHK | OO-A-Z-P (Standard) | 0,53 | 1,29 | 41,0 | 11,9 |
| Buche-Sulfit | CCE-W-HCE/O-Z-P | 0,51 | 1,10 | 42,7 | 11,5 |
| Buche-Sulfit | HCE/O-W-CCE-Z-P | 0,44 | 1,16 | 41,4 | 11,1 |

| | | | | | |
|---|---|---|---|---|---|
| Min.Titer ........... Minimal verspinnbarer Titer FFc .................... Faserfestigkeit in konditioniertem Zustand FDc.................... Faserdehnung in konditioniertem Zustand | | | | | |

Überraschenderweise weisen Lyocell-Fasern, die aus einem sowohl mittels CCE als auch HCE behandelten UBABD-Zellstoff hergestellt wurden, Festigkeiten auf, die mit denen des Eucalyptus-PHK-Zellstoffes vergleichbar sind. Diese Festigkeiten sind signifikant höher als jene, die bei Fasern aus UBABD-Zellstoffen, die ohne CCE-Behandlung hergestellt wurden, erzielt werden. Durch die Kombination einer CCE- und einer HCE-Behandlung resultieren somit UBABD-Zellstoffe, die hervorragend zur Herstellung von Lyocellfasern verwendet werden können, welche Fasern Festigkeiten aufweisen, die bislang nur durch die Verwendung von Vorhydrolyse-Kraft-Zellstoffen erzielbar waren.

Fasern aus einem Zellstoff, der gemäß obigem Fall (a) mit einer mit Gamma-Cellulose kontaminierten CCE-Lauge behandelt wurde, zeigten keine signifikante Abweichung in der Festigkeit. Hingegen hat eine Lyocell-Faser, die aus einem Zellstoff hergestellt wurde, der mit einer mit Beta-Cellulose kontaminierten CCE-Lauge behandelt wurde (Fall (b) oben), eine geringere Festigkeit.

## Patentansprüche

1. Verfahren zur Herstellung eines Chemiezellstoffes, umfassend die Schritte
- Gewinnung des Zellstoffes mittels eines an sich bekannten Aufschlußverfahrens
- zumindest einen alkalischen Extraktionsschritt in Gestalt einer Kalt-Alkaliextraktion und/oder einer Heiß-Alkaliextraktion, in welchem der Zellstoff mit Lauge behandelt und anschließend abgepreßt wird
- gegebenenfalls weitere Schritte der Reinigung und/oder des Bleichens des Zellstoffes,
wobei zumindest ein Teil der im alkalischen Extraktionsschritt nach dem Abpressen anfallenden Lauge zur Behandlung des Zellstoffes rückgeführt wird, **dadurch gekennzeichnet, daß** in zumindest einem Teil der rückgeführten Lauge vor der erneuten Behandlung des Zellstoffes der Gehalt an Beta-Cellulose reduziert wird.

2. Verfahren gemäß Anspruch 1, **dadurch gekennzeichnet, daß** zur Reduktion des Gehaltes an Beta-Cellulose zumindest ein Teil der rückgeführten Lauge mittels eines Membrantrennverfahrens behandelt wird.

3. Verfahren gemäß Anspruch 2, **dadurch gekennzeichnet, daß** das Membrantrennverfahren ein Nano- oder ein Ultrafiltrationsverfahren ist.

4. Verfahren gemäß einem der vorhergehenden Ansprüche, **dadurch gekennzeichnet, daß** zur Reduktion des Gehaltes an Beta-Cellulose zumindest ein Teil der rückgeführten Lauge thermisch behandelt wird.

5. Verfahren gemäß Anspruch 4, **dadurch gekennzeichnet, daß** die thermische Behandlung bei einer Temperatur von mehr als 50°C, bevorzugt mehr als 70°C, für eine Dauer von 10 min bis 300 min, bevorzugt 30 min, durchgeführt wird.

6. Verfahren gemäß einem der vorhergehenden Ansprüche, **dadurch gekennzeichnet, daß** der Extraktionsschritt eine Kalt-Alkaliextraktion ist, bei welcher die Behandlung des Zellstoffes mit Lauge bei einer Temperatur von weniger als 50°C, bevorzugt weniger als 25°C durchgeführt wird.

7. Verfahren gemäß Anspruch 6, **dadurch gekennzeichnet, daß** die Behandlung des Zellstoffes mit Lauge bei einer Stoffdichte von mehr als 5 Gew.%, bevorzugt 10 Gew.% Zellstoff (bezogen auf Masse der gesamten Suspension), und bei einer Konzentration der Lauge von mehr als 5 Gew.%, bevorzugt 9 Gew.% (bezogen auf Masse der Lösung), durchgeführt wird.

8. Verfahren gemäß Anspruch 6 oder 7, **dadurch gekennzeichnet, daß** während der Behandlung des Zellstoffes mit der Lauge die Stoffdichte auf mehr als 10 Gew.%, bevorzugt mehr als 30 Gew.% Zellstoff gebracht wird, ein Laugengehalt von weniger als 7 Gew.% (bezogen auf Lösung) eingestellt wird und die Gesamtflüssigkeit auf Temperaturen von weniger als -10°C, bevorzugt -15°C bis -20°C abgekühlt wird.

9. Verfahren gemäß einem der Ansprüche 1 bis 5, **dadurch gekennzeichnet, daß** der Extraktionsschritt eine Heiß-Alkaliextraktion ist, bei welcher die Behandlung des Zellstoffes mit Lauge, bei einer Temperatur von mehr als 80°C, bevorzugt 110°C durchgeführt wird.

10. Verfahren gemäß Anspruch 9, **dadurch gekennzeichnet, daß** die Behandlung des Zellstoffes mit Lauge bei einer Stoffdichte von mehr als 5 Gew.%, bevorzugt 10 Gew.% Zellstoff (bezogen auf Masse der gesamten Suspension), und bei einer Konzentration der Lauge von mehr als 3 Gew.%, bevorzugt mehr als 5 Gew.% (bezogen auf Lösung), durchgeführt wird.

11. Verfahren gemäß einem der vorhergehenden Ansprüche, **dadurch gekennzeichnet, daß** der Zellstoff sowohl einer Kalt-Alkaliextraktion als auch einer Heiß-Alkaliextraktion unterworfen wird.

12. Verfahren gemäß einem der vorhergehenden Ansprüche, **dadurch gekennzeichnet, daß** in der zur Behandlung des Zellstoffes eingesetzten Lauge der Gehalt an Beta-Cellulose weniger als 20 g/l, bevorzugt weniger als 5 g/l Flotte (d.h. Laugenflüssigkeit plus im Zellstoff enthaltenes Wasser), beträgt.

13. Verfahren gemäß einem der vorhergehenden Ansprüche, **dadurch gekennzeichnet, daß** in der zur Behandlung des Zellstoffes eingesetzten Lauge der Gehalt an Gamma-Cellulose weniger als 40 g/l, bevorzugt weniger als 20 g/l Flotte, beträgt.

14. Verfahren gemäß einem der vorhergehenden Ansprüche, **dadurch gekennzeichnet, daß** als Aufschlußverfahren ein saures Bisulfitverfahren angewendet wird.

15. Verwendung eines gemäß einem der Ansprüche 1 bis 14 hergestellten Chemiezellstoffes als Ausgangsmaterial für die Herstellung von Lyocellformkörpern, Celluloseacetatformkörpern und Celluloseethern.

16. Verwendung gemäß Anspruch 15 für die Herstellung von Lyocellformkörpern, **dadurch gekennzeichnet, daß** der Zellstoff eine Viskosität von 350-550 ml/g, bevorzugt 350-450 ml/g, einen Pentosangehalt von weniger als 2 Gew.%, bevorzugt weniger als 1 Gew.%, und einen R18-Gehalt von mehr als 94 Gew.%, bevorzugt mehr als 95 Gew.% aufweist.

17. Verwendung gemäß Anspruch 15 für die Herstellung von Acetatformkörpern, **dadurch gekennzeichnet, daß** der Zellstoff eine Viskosität von mehr als 450 ml/g, bevorzugt 500-600 ml/g, einen Pentosangehalt von weniger als 2 Gew.%, bevorzugt weniger als 1 Gew.%, und einen R18-Gehalt von mehr als 95 Gew.%, bevorzugt mehr als 96 Gew.% aufweist.

18. Verwendung gemäß Anspruch 15 für die Herstellung von Celluloseethern, insbesondere zur Herstellung von Methylcellulose, Hydroxypropylmethylcellulose und Hydroxyethylcellulose, **dadurch gekennzeichnet, daß** der Zellstoff eine Viskosität von 230-300 ml/g, bevorzugt 250 ml/g, einen Pentosangehalt von weniger als 2 Gew.%, bevorzugt weniger als 1 Gew.%, und einen R18-Gehalt von mehr als 94 Gew.%, bevorzugt mehr als 95 Gew.% aufweist.

## Claims

1. A method for producing a dissolving pulp, comprising the steps of
- obtaining the pulp by means of a pulping process known per se
- at least one alkaline extraction step in the form of a cold caustic extraction and/or a hot caustic extraction, wherein the pulp is treated with lye and subsequently pressed out
- optionally further steps of purifying and/or bleaching the pulp,
wherein at least a portion of the lye, which is accumulating in the alkaline extraction step after pressing, is recycled for the treatment of the pulp, **characterized in that** the content of beta cellulose is reduced in at least a portion of the recycled lye prior to the new treatment of the pulp.

2. A method according to claim 1, **characterized in that** at least a portion of the recycled lye is treated by a membrane separation process in order to reduce the content of beta cellulose.

3. A method according to claim 2, **characterized in that** the membrane separation process is a nano- or ultrafiltration process.

4. A method according to any of the preceding claims, **characterized in that** at least a portion of the recycled lye is treated thermally in order to reduce the content of beta cellulose.

5. A method according to claim 4, **characterized in that** the thermal treatment is carried out at a temperature of more than 50°C, preferably more than 70°C, for a duration of 10 min to 300 min, preferably 30 min.

6. A method according to any of the preceding claims, **characterized in that** the extraction step is a cold caustic extraction, wherein the treatment of the pulp with lye is performed at a temperature of less than 50°C, preferably less than 25°C.

7. A method according to claim 6, **characterized in that** the treatment of the pulp with lye is carried out at a stock consistency of more than 5% by weight, preferably 10% by weight, of pulp (based on the mass of the total suspension) and at a concentration of the lye of more than 5% by weight, preferably 9% by weight (based on the mass of the solution).

8. A method according to claim 6 or 7, **characterized in that**, during the treatment of the pulp with the lye, the stock consistency is brought to more than 10% by weight, preferably more than 30% by weight, of pulp, a lye content of less than 7% by weight (based on the solution) is adjusted and the total fluid is cooled down to temperatures of less than -10°C, preferably -15°C to -20°C.

9. A method according to any of claims 1 to 5, **characterized in that** the extraction step is a hot caustic extraction, wherein the treatment of the pulp with lye is performed at a temperature of more than 80°C, preferably 110°C.

10. A method according to claim 9, **characterized in that** the treatment of the pulp with lye is carried out at a stock consistency of more than 5% by weight, preferably 10% by weight, of pulp (based on the mass of the total suspension) and at a concentration of the lye of more than 3% by weight, preferably more than 5% by weight (based on the solution).

11. A method according to any of the preceding claims, **characterized in that** the pulp is subjected both to cold caustic extraction and to hot caustic extraction.

12. A method according to any of the preceding claims, **characterized in that** the content of beta cellulose in the lye used for treating the pulp amounts to less than 20 g/l, preferably less than 5 g/l, of liquor (i.e., lye liquid plus water contained in the pulp).

13. A method according to any of the preceding claims, **characterized in that** the content of gamma cellulose in the lye used for treating the pulp amounts to less than 40 g/l, preferably less than 20 g/l, of liquor.

14. A method according to any of the preceding claims, **characterized in that** an acid bisulfite process is employed as the pulping process.

15. The use of a dissolving pulp produced according to any of claims 1 to 14 as a starting material for the production of Lyocell moulded bodies, cellulose acetate moulded bodies and cellulose ethers.

16. The use according to claim 15 for the production of Lyocell moulded bodies, **characterized in that** the pulp has a viscosity of 350-550 ml/g, preferably 350-450 ml/g, a pentosan content of less than 2% by weight, preferably less than 1% by weight, and an R18-content of more than 94% by weight, preferably more than 95% by weight.

17. The use according to claim 15 for the production of acetate moulded bodies, **characterized in that** the pulp has a viscosity of more than 450 ml/g, preferably 500-600 ml/g, a pentosan content of less than 2% by weight, preferably less than 1% by weight, and an R18-content of more than 95% by weight, preferably more than 96% by weight.

18. The use according to claim 15 for the production of cellulose ethers, in particular for the production of methyl cellulose, hydroxypropylmethyl cellulose and hydroxyethyl cellulose, **characterized in that** the pulp has a viscosity of 230-300 ml/g, preferably 250 ml/g, a pentosan content of less than 2% by weight, preferably less than 1% by weight, and an R18-content of more than 94% by weight, preferably more than 95% by weight.

## Revendications

1. Procédé servant à fabriquer une pâte chimique, comprenant les étapes suivantes :
- l'obtention de la pâte au moyen d'un procédé de désagrégation connu en soi ;
- au moins une étape d'extraction alcaline sous la forme d'une extraction alcaline à froid et/ou d'une extraction alcaline à chaud, lors de laquelle étape la pâte est traitée avec de la lessive puis est immédiatement après pressée ;
- éventuellement des étapes supplémentaires de nettoyage et/ou de blanchiment de la pâte,
au moins une partie de la lessive précipitée après avoir été pressée lors de l'étape d'extraction alcaline est remise en circulation aux fins du traitement de la pâte, **caractérisé en ce que** la teneur en cellulose béta est réduite en au moins une partie de la lessive remise en circulation avant le renouvellement du traitement de la pâte.

2. Procédé selon la revendication 1, **caractérisé en ce qu'**au moins une partie de la lessive remise en circulation est traitée au moyen d'un procédé de séparation par membrane afin de réduire la teneur en cellulose beta.

3. Procédé selon la revendication 2, **caractérisé en ce que** le procédé de séparation par membrane est un procédé de nanofiltration ou d'ultrafiltration.

4. Procédé selon l'une quelconque des revendications précédentes, **caractérisé en ce qu'**au moins une partie de la lessive remise en circulation est traitée par voie thermique afin de réduire la teneur en cellulose beta.

5. Procédé selon la revendication 4, **caractérisé en ce que** le traitement thermique est effectué à une température supérieure à 50 °C, de manière préférée supérieure à 70 °C, pendant une durée allant de 10 min à 300 min, de manière préférée pendant une durée de 30 min.

6. Procédé selon l'une quelconque des revendications précédentes, **caractérisé en ce que** l'étape d'extraction est une extraction alcaline à froid, dans le cadre de laquelle le traitement de la pâte est effectué avec une lessive à une température inférieure à 50 °C, de manière préférée inférieure à 25 °C.

7. Procédé selon la revendication 6, **caractérisé en ce que** le traitement de la pâte est effectué avec une lessive à une densité de matière supérieure à 5 % en poids, de manière préférée de 10 % en poids de pâte (par rapport à la masse de la totalité de la suspension) et à une concentration de lessive supérieure à 5 % en poids, de manière préférée de 9 % en poids (par rapport à la masse de la solution).

8. Procédé selon la revendication 6 ou 7, **caractérisé en ce qu'**au cours du traitement de la pâte avec de la lessive, la densité de matière est portée à une valeur supérieure à 10 % en poids, de manière préférée supérieure à 30 % en poids de pâte, **en ce qu'**une teneur de lessive est ajustée à une valeur inférieure à 7 % en poids (par rapport à la solution), et **en ce que** la totalité du liquide est refroidi à des températures inférieures à -10 °C, de manière préférée à des températures allant de -15 °C à -20 °C.

9. Procédé selon l'une quelconque des revendications 1 à 5, **caractérisé en ce que** l'étape d'extraction est une extraction alcaline à chaud, dans le cadre de laquelle le traitement de la pâte avec une lessive est effectué à une température supérieure à 80 °C, de manière préférée à une température de 110 °C.

10. Procédé selon la revendication 9, **caractérisé en ce que** le traitement de la pâte avec une lessive est effectué à une densité de matière supérieure à 5 % en poids, de manière préférée de 10 % en poids de pâte (par rapport à la masse de la totalité de la suspension) et à une concentration de lessive supérieure à 3 % en poids, de manière préférée supérieure à 5 % en poids (par rapport à la solution).

11. Procédé selon l'une quelconque des revendications précédentes, **caractérisé en ce que** la pâte est soumise aussi bien à une extraction alcaline à froid ainsi qu'à une extraction alcaline à chaud.

12. Procédé selon l'une quelconque des revendications précédentes, **caractérisé en ce que** dans la lessive utilisée aux fins du traitement de la pâte, la teneur en cellulose beta présente une valeur inférieure à 20 g/l, de manière préférée une valeur inférieure à 5 g/l de liqueur (en d'autres termes liquide de lessive plus eau contenue dans la pâte).

13. Procédé selon l'une quelconque des revendications précédentes, **caractérisé en ce que** la teneur en cellulose gamma présente, dans la lessive utilisée aux fins du traitement de la pâte, une valeur inférieure à 40 g/l, de manière préférée une valeur inférieure à 20 g/l de liqueur.

14. Procédé selon l'une quelconque des revendications précédentes, **caractérisé en ce qu'**un procédé au bisulfite acide est employé en tant que procédé de désagrégation.

15. Utilisation d'une pâte chimique fabriquée selon l'une quelconque des revendications 1 à 14 en tant que matériau de départ en vue de la fabrication de corps moulés de lyocell, de corps moulés d'acétate de cellulose et d'éthers de cellulose.

16. Utilisation selon la revendication 15 pour la fabrication de corps moulés de lyocell, **caractérisée en ce que** la pâte présente une viscosité de 350 - 550 ml/g, de manière préférée de 350 - 450 ml/g, une teneur en pentosane inférieure à 2 % en poids, de manière préférée inférieure à 1 % en poids, et une teneur en R18 supérieure à 94 % en poids, de manière préférée supérieure à 95 % en poids.

17. Utilisation selon la revendication 15 en vue de la fabrication de corps moulés d'acétate, **caractérisée en ce que** la pâte présente une viscosité supérieure à 450 ml/g, de manière préférée de 500 - 600 ml/g, une teneur en pentosane inférieure à 2 % en poids, de manière préférée inférieure à 1 % en poids, et une teneur en R18 supérieure à 95 % en poids, de manière préférée supérieure à 96 % en poids.

18. Utilisation selon la revendication 15 en vue de la fabrication d'éthers de cellulose, en particulier en vue de la fabrication de méthylcellulose, d'hydroxypropylméthylcellulose et d'hydroxyéthylcellulose, **caractérisée en ce que** la pâte présente une viscosité de 230 - 300 ml/g, de manière préférée de 250 ml/g, une teneur en pentosane inférieure 2 % en poids, de manière préférée inférieure à 1 % en poids, et une teneur en R18 supérieure à 94 % en poids, de manière préférée supérieure à 95 % en poids.
